# EUROPÄISCHE PATENTSCHRIFT

(11) **EP 0 663 679 B1**
(45) Veröffentlichungstag und Bekanntmachung des Hinweises auf die Patenterteilung: **10.06.1998**
(21) Anmeldenummer: 94118243.8
(22) Anmeldetag: 19.11.1994
(51) Int. Cl.: H01H 69/02, H01H 85/17

(54) **Elektrische Sicherung und Verfahren zu ihrer Herstellung**
Electrical fuse and method for producing the same
Fusible électrique et méthode de sa fabrication

(30) Priorität: 13.01.1994 CH 100/94
(43) Veröffentlichungstag der Anmeldung: 19.07.1995
(73) Patentinhaber: Schurter AG, CH-6005 Luzern (CH)
(72) Erfinder: Fischbach, Felix, CH-6003 Luzern (CH)
(74) Vertreter: Kemény AG Patentanwaltbüro

(56) Entgegenhaltungen:
- WO-A-89/09128
- DE-U- 8 704 621
- US-A- 3 848 215
- US-A- 3 913 051
- PATENT ABSTRACTS OF JAPAN vol. 014 no. 513 (C-0777) ,9.November 1990 & JP-A-02 213456 (SUMITOMO ELECTRIC IND LTD) 24.August 1990,

## Beschreibung

Die Erfindung betrifft eine elektrische Sicherung nach dem Oberbegriff des Anspruch 1 und ein Verfahren zu ihrer Herstellung. (DE-U- 8704621.0)

Isolierkörper elektrischer Sicherungen müssen eine Reihe von Bedingungen erfüllen, wie Wärmebeständigkeit, Kriechstromfestigkeit und Lichtbogenhemmung.

Elektrisch isolierende Werkstoffe, welche die geforderte Wärmebeständigkeit, Kriechstromfestigkeit und Lichtbogenhemmung gleichermassen aufweisen, sind meist nicht durch Spritzguss formbar und daher nur in einfachen Formen herstellbar (z.B.: Glas, Keramik, ungesättigte Polyester); wenn sie durch Spritzguss formbar sind, geschieht dies mit sehr grossem Aufwand (z.B.: fluorhaltige Thermoplaste).

Als elektrisch isolierende Werkstoffe, welche teilweise oder ganz durch Spritzguss formbar sind, kennt man Duroplaste für niedrige Gebrauchstemperaturen (z.B.: MF, MP, EP, UP, PUR) mit schlechter Wärmebeständigkeit, guter Kriechstromfestigkeit und Lichtbogenhemmung, und Duroplaste für hohe Gebrauchstemperaturen (z.B.:PI, PF, EP), welche eine schlechte Kriechstromfestigkeit und Lichtbogenhemmung haben.

Elektrisch isolierende Werkstoffe aus der Gruppe der fluorfreien Thermoplaste sind zwar gut durch Spritzguss formbar, haben aber entweder eine schlechte Wärmebeständigkeit (z.B.: PE, PA, PP) bei guter Kriechstromfestigkeit und Lichtbogenhemmung, oder eine gute Wärmebeständigkeit bei schlechter Kriechstromfestigkeit und Lichtbogenhemmung (z.B.: PSU, PES, PEK, PEEK, PPS).

Man muss also die gute Formbarkeit durch Spritzguss und die einfache Nachbearbeitbarkeit mit einer schlechten Wärmebeständigkeit oder mit einer schlechten Kriechstromfestigkeit und Lichtbogenhemmung erkaufen.

Sicherungen sind Massenartikel, bei denen die einfache Herstellbarkeit, insbesondere des Isolierkörpers, ohne Einschränkungen in der Formgebung von entscheidender Bedeutung ist, wobei man das Nacharbeiten, wie es bei Duroplasten nötig ist rationellerweise vermeiden sollte. Zumindest dort, wo Sicherungen in einer Schaltung eingelötet werden (insbesondere bei SMD) ist Lötwärmebeständigkeit nötig, und auch Kriechstromfestigkeit und Lichtbogenhemmung werden verlangt.

Der Erfindung liegt die Aufgabe zugrunde, eine Sicherung zu schaffen, deren Isolierteil durch Spritzguss einfach herstellbar ist und die neben einer guten Wärmebeständigkeit auch eine gute Kriechstromfestigkeit und gut Lichtbogenhemmung aufweist.

Zur Lösung dieser Aufgabe wird die im Anspruch 1 gekennzeichnete Sicherung vorgeschlagen.

Es wurde nämlich überraschenderweise gefunden, dass ein gut durch Spritzguss formbarer und gute Kriechstromfestigkeit und Lichtbogenhemmung aufweisender, aber schlecht wärmebeständiger Thermoplast durch Strahlenvernetzung in seiner Wärmebeständigkeit sehr verbessert werden kann, ohne seine im unvernetzten Zustand vorhanden gewesene gute Kriechstromfestigkeit und Lichtbogenhemmung zu verlieren.

Bekanntlich setzt man manchen der Bestrahlung zur Strahlenvernetzung bestimmten Thermoplasten einen Vernetzungsverstärker (z.B. Triallylisocyanurat, mit Schmelzpunkt von 24 bis 26 Celsiusgrad) zu, was auch im vorliegenden Falle vorteilhaft sein kann.

Zur Strahlenvernetzung für die Zwecke der Erfindung eignen sich Elektronenstrahlen in einer Dosis von 10 MRad, entsprechend 100 kGy.

Ein dergestalt strahlenvernetztes Polyamid, z.B. ein strahlenvernetztes Polyamid 6.6 hat sich als für die Erfindung geeignet erwiesen.

Dabei kann die Herstellung des Isolierteils der Sicherung durch Spritzguss aus noch nicht strahlenvernetztem Thermoplast (insbesondere Polyamid, vorzugsweise Polyamid 6.6) erfolgen und die Strahlenvernetzung am geformten Thermoplast-Teil durchgeführt werden.

Obschon auch die Strahlenvernetzung an der fertigen Sicherung nicht auszuschliessen ist, wird es bevorzugt, das Thermoplast-Teil durch Bestrahlen zu vernetzen und dann erst mit den elektrisch leitenden Teilen zu vereinigen.

Wenn bei Schmelzsicherungen das den Schmelzleiter einschliessende Teil (beispielsweise ein Schmelzeinsatz) aus dem strahlenvernetzten Thermoplast (z.B. aus Polyamid, derzeit bevorzugterweise aus Polyamid 6.6) besteht, ergibt sich eine ausgezeichnete Lichtbogenhemmung.

Dies ist auch besonders bei den kleinen bis kleinsten Sicherungen von Bedeutung, wo man sich bislang oft nur umständlich und manchmal unzureichend behelfen konnte.

Vorteilhaft ist, dass man selbst komplizierte Formen durch Spritzguss einfach herstellen kann, was sonst bei Werkstoffen mit hoher Temperaturbeständigkeit nicht geht.

Wegen der guten Kriechstrombeständigkeit und der guten Lichtbogenhemmung ist die Erfindung für die einen Schmelzleiter einschliessenden Isolierteile besonders vorteilhaft.

Neben diesen Vorteilen ist es weiter vorteilhaft, dass der Preis des zur strahlenvernetzung befähigten ten Thermoplasts, insbesondere Polyamids, vorzugsweise Polyamid 6.6, niedrig ist, und die Bestrahlung kostenmässig günstig durchführbar ist..

Als weiterer Vorteil sind die erzielbaren kurzen Spritzzykluszeiten zu nennen.

## Patentansprüche

1. Elektrische Sicherung mit einem Schmelzleiter und einem diesen umgebenden, aus einem Thermoplast bestehenden Isolierkörper, wobei der Isolierkörper in Spritzgusstechnik um den Schmelzleiter geformt ist, dadurch gekennzeichnet, dass der Isolierkörper aus einem strahlenvernetzten Polyamid, wie Polyamid 6.6, besteht.

2. Verfahren zur Herstellung einer elektrischen Sicherung nach Anspruch 1, dadurch gekennzeichnet, dass man den Isolierkörper aus noch nicht strahlenvernetztem Polyamid durch Spritzgiessen formt und erst nach der Formgebung so bestrahlt, dass die Strahlenvernetzung stattfindet.

3. Verfahren nach Anspruch 2, dadurch gekennzeichnet, dass dem Polyamid vor dem Spritzgiessen ein Vernetzungsverstärker beigefügt wird.

4. Verfahren nach Anspruch 2 oder 3, dadurch gekennzeichnet, dass die Strahlenvernetzung mittels Elektronenstrahlen vorgenommen wird.

5. Verfahren nach Anspruch 2 bis 4, dadurch gekennzeichnet, dass die Strahlenvernetzung vor dem Einbau der Sicherung in einen Schalt- resp. Stromkreis vorgenommen wird.

## Claims

1. Electrical fuse with a fusing conductor and an insulating body, which surrounds the fusing conductor and consists of a thermoplastic, wherein the insulating body is formed around the fusing conductor by injection moulding, characterised in that the insulating body consists of a radiation-crosslinked polyamide such as polyamide 6.6.

2. Method for producing an electrical fuse according to claim 1, characterised in that the insulating body is formed by injection moulding from a polyamide which has not yet undergone radiation crosslinking and is only irradiated following shaping such that radiation crosslinking occurs.

3. Method according to claim 2, characterised in that a crosslinking enhancer is added to the polyamide before injection moulding.

4. Method according to claim 2 or 3, characterised in that the radiation crosslinking is carried out by means of electron beams.

5. Method according to claims 2 to 4, characterised in that the radiation crosslinking is carried out before the fuse is fitted in a switching or electric circuit.

## Revendications

1. Fusible électrique avec un conducteur fusible et un corps isolant entourant celui-ci, se composant d'une matière thermoplastique, dans lequel le corps isolant est moulé en technique de moulage par injection autour du conducteur fusible,
caractérisé en ce que
le corps isolant est composé d'un polyamide réticulé par irradiation comme du polyamide 6.6.

2. Procédé de fabrication d'un fusible électrique selon la revendication 1,
caractérisé en ce qu'
on moule le corps isolant en polyamide non encore réticulé par irradiation par moulage par injection et on l'irradie seulement après le formage pour que la réticulation par irradiation ait lieu.

3. Procédé selon la revendication 2,
caractérisé en ce qu'
au polyamide on ajoute avant le moulage par injection un renforçateur de réticulation.

4. Procédé selon les revendications 2 ou 3,
caractérisé en ce que
la réticulation par irradiation est entreprise au moyen de rayons électroniques.

5. Procédé selon les revendications 2 à 4,
caractérisé en ce que
la réticulation par irradiation est faite avant l'insertion du fusible dans un circuit de commutation ou circuit électrique.
